# FASCICULE DE BREVET EUROPEEN

(11) **EP 3 134 567 B1**
(45) Date de publication et mention de la délivrance du brevet: **06.06.2018**
(21) Numéro de dépôt: 15725769.2
(22) Date de dépôt: 21.04.2015
(51) Int. Cl.: D02G 3/40, D02G 3/44

(54) **NOUVEAU PROCÉDÉ DE FABRICATION DE FILS IGNIFUGÉS**
NEUARTIGES VERFAHREN ZUR HERSTELLUNG VON FLAMMHEMMENDEN GARNEN
NOVEL PROCESS FOR MANUFACTURING FLAME RETARDANT YARNS

(30) Priorité: 22.04.2014 FR 1453617
(43) Date de publication de la demande: 01.03.2017
(73) Titulaire: Mermet, 38630 Veyrins Thuellin (FR)
(72) Inventeur: DAMOUR, François-Xavier, 69004 Lyon (FR)
(74) Mandataire: Sarlin, Laure V.
(86) Numéro de dépôt international: PCT/FR2015/051075
(87) Numéro de publication internationale: WO 2015/162371

(56) Documents cités:
- WO-A1-99/65661
- WO-A2-03/056082
- JP-A- 2000 119 961
- JP-A- 2011 202 397
- US-A- 6 150 448

## Description

La présente invention concerne le domaine technique des fils adaptés à la réalisation de surfaces textiles destinées à la protection solaire. Plus précisément, la présente invention concerne un nouveau procédé de fabrication de fils ignifugés, lesdits fils étant de préférence sans halogène.

Dans le domaine de la fabrication de textiles pour la protection solaire, il est recherché de disposer de fils ignifugés. Il est nécessaire de traiter le fil avec un agent ignifugeant. Pour cela, des fils d'âme sont en général enduits d'une composition polymérique ignifugée. Il est, notamment, proposé de gainer un fil d'âme à l'aide d'un plastisol de PVC qui peut être soumis à des restrictions d'usage en raison de la présence de chlore. Une telle technique est, notamment, décrite dans les documents EP 2 562 208 et EP 0 900 294, où il est proposé un fil composite obtenu par gainage d'un fil d'âme en verre par un plastisol de PVC ignifugé par un mélange ternaire comprenant un composé oxygéné de l'antimoine, un oxyde métallique hydraté dont le métal est choisi dans le groupe constitué par l'aluminium, le magnésium, l'étain, le zinc et le plomb, et un borate de zinc.

Des propriétés ignifugeantes pour des fils sans halogène peuvent également être obtenues par l'utilisation de composés ignifugeants sans halogène, comme cela a été décrit dans les documents JP 2011-202397 et US 6 150 448 par exemple. D'autres solutions proposent l'obtention de propriétés ignifugeantes satisfaisantes pour des fils sans halogène, recherchés pour des raisons environnementales, par l'utilisation de quantités importantes de charges ignifugeantes, incompatibles avec l'obtention de fils fins (correspondant à un titre moyen de l'ordre de 80 à 120 tex). De plus, avec l'utilisation de taux de charges ignifugeantes importantes, celles-ci se trouvent, en partie, à proximité des filaments, et se comportent comme des abrasifs fragilisant le fil final obtenu. De ce fait, les polymères halogénés nécessitant moins d'agents ignifugeants sont privilégiés. Une autre solution consiste à utiliser des agents ignifugeants halogénés, comme, à titre d'exemple, le déca bromo diphényl éther ou le déca bromo diphényl éthane ou des paraffines chlorées, qui sont particulièrement efficaces et peuvent donc être utilisées à des concentrations moindres, seuls ou en synergie avec des sels d'antimoine, comme le trioxyde d'antimoine. Cela se vérifie, par exemple, sur des tissus de fils gainés, le fil et la gaine étant formés d'une oléfine thermoplastique, commercialisés par la société MECHOSHADE : Le tissu référencé 1350, produit par MECHOSHADE est réalisé avec des fils d'un diamètre de l'ordre de 500 µm. Ce résultat est obtenu par le dépôt d'une gaine d'environ 100µm d'épaisseur sur un fil d'âme d'un diamètre moyen de l'ordre de 300µm. Les tissus ainsi obtenus possèdent d'excellentes propriétés ignifuges et, avec certaines contextures, ils peuvent obtenir des classements de type M1 selon la norme française NFP92.507. Le taux de brome présent dans ces tissus est d'environ 4,5%. De plus, il faut souligner que la plupart des ignifugeants bromés sont suspectés de toxicité et que le deca bromo diphényl éther, qui reste à ce jour l'un des ignifugeants bromés les plus performants, fait partie de la liste des substances SVHC de la réglementation européenne REACH.

Il n'existe donc pas, à ce jour, de solution technique connue permettant de réaliser des fils composites de faible diamètre (diamètre moyen de l'ordre de 200 à 400 µm) qui seraient obtenus par extrusion d'une gaine sur un fil d'âme et permettraient de réaliser des surfaces textiles fortement ignifugées. Le qualificatif « fortement ignifugé » correspond à des surfaces textiles classées M1 selon la norme française NFP 92.507 ou B1 selon la norme allemande DIN 4102.

Dans ce contexte, un des objectifs de la présente invention est de fournir un nouveau procédé de fabrication de fils ignifugés de faible diamètre qui vont pouvoir être utilisé pour réaliser des surfaces textiles fortement ignifugées compatibles avec les applications dans le domaine de la protection solaire. En particulier, selon un mode de réalisation préféré, le procédé selon l'invention permet d'éviter de faire appel à des composants halogénés, reconnus comme nocifs.

Plus précisément, l'invention concerne un procédé de fabrication d'un fil constitué d'une âme multi-filamentaire enrobée d'une gaine polymérique, ladite gaine comportant deux zones polymériques successives coaxiales, nommées zone interne et zone externe, la zone externe incorporant au moins un agent ignifugeant, la concentration en agent ignifugeant dans la zone externe étant supérieure à la concentration en agent ignifugeant dans la zone interne, caractérisé en ce que la gaine est réalisée par dépôt, sur l'âme multi-filamentaire, d'un mélange miscible de polymères en fusion comprenant :
- ledit au moins un agent ignifugeant, et
- au moins deux polymères qui n'établissent pas, à l'état fondu, de liaisons chimiques permanentes entre eux, avec l'un des deux polymères, nommé polymère co-ignifugeant, qui présente d'une part une température de transition vitreuse inférieure d'au moins 10°C à celle de l'autre polymère, nommé polymère de base, et d'autre part une température de fusion également inférieure d'au moins 10°C à celle du polymère de base,
ledit dépôt étant suivi d'une étape de refroidissement lors de laquelle le polymère de base se fige le premier et le polymère co-ignifugeant migre vers l'extérieur, entrainant avec lui au moins une partie de l'agent ignifugeant.

Le procédé selon l'invention permet, en particulier, la production de fils exempts d'halogène. Pour cela, les matériaux constitutifs de l'âme multi-filamentaire, de la gaine polymérique et le ou les agents ignifugeant présents seront choisis pour être exempt d'halogène. Les fils produits grâce au procédé selon l'invention sont constitués d'une âme multi-filamentaire, ladite âme multi-filamentaire étant enrobée d'une gaine polymérique. Selon une caractéristique essentielle de l'invention, ladite gaine comporte deux zones polymériques successives coaxiales, nommées zone interne et zone externe, la zone externe incorporant au moins un agent ignifugeant, la concentration en agent ignifugeant dans la zone externe étant supérieure à la concentration en agent ignifugeant dans la zone interne. De manière préférée, l'âme multi-filamentaire est de nature organique.

Le procédé selon l'invention permet grâce à une étape de dépôt unique réalisée à partir d'un mélange particulier de polymères miscibles lorsqu'ils sont à l'état fusionné, d'obtenir, au final, une âme multi-filamentaire qui est protégée par la zone interne de la gaine obtenue, ladite zone interne étant exempte ou faiblement chargée en agent ignifugeant. La concentration d'agent ignifugeant dans la zone externe de la gaine permet de concentrer son action sur la zone périphérique du fil, conduisant ainsi à l'obtention d'excellentes propriétés de résistance au feu.

Le plus souvent les quantités de polymères introduites seront choisies de manière à obtenir un fil dont la gaine représente de 40 à 80% en masse, et de préférence de 50 à 70% en masse, de la masse totale du fil.

De manière à obtenir des propriétés ignifugeantes optimales, les quantités d'agent(s) ignifugeant(s) introduites seront choisies de manière à obtenir un fil dont la zone externe comprend une quantité d'agent ignifugeant correspondant à un % massique de 15 à 50%, de préférence de 20 à 30%, de la masse totale de la gaine. Ce pourcentage massique correspond à la masse d'agent ignifugeant sur la masse totale de la gaine fois 100.

De manière avantageuse, les fils obtenus avec le procédé selon l'invention présentent un diamètre moyen appartenant à la gamme allant de 150 à 500 µm, de préférence à la gamme allant de 200 à 400 µm. Le diamètre moyen est la moyenne arithmétique de toutes les mesures de diamètre réalisées, par exemple au nombre de 10, notamment avec un appareillage du type MSD 25 commercialisé par la société ZUMBACH.

Le procédé selon l'invention a l'avantage d'être plus simple et moins onéreux à mettre en application que des procédés de fabrication avec deux opérations de dépôt qui comprendraient :
- une première étape de dépôt, sur l'âme multi-filamentaire, d'une première composition conduisant à la formation d'une première couche polymérique destinée à former la zone interne de la gaine ;
- une deuxième étape de dépôt, sur la première couche polymérique obtenue, d'une deuxième composition intégrant au moins un agent ignifugeant, et conduisant à la formation de la zone externe de la gaine.
Un tel procédé en deux étapes est notamment décrit dans les documents JP 2011-202397, WO 03/056082, et WO 99/65661.
Le procédé selon l'invention comprenant une seule étape de dépôt permet également d'avoir une continuité de la couche polymérique avec un même matériau présent dans l'intégralité du volume. Il y a donc une réduction du nombre d'interfaces dans le matériau et ainsi augmentation de sa cohésion.

La description détaillée qui va suivre, en référence aux figures annexées, permet de mieux comprendre l'invention.
La **Figure 1** est une représentation schématique d'une coupe transversale d'un fil obtenu grâce à un procédé conforme à l'invention.
La **Figure 2** est une représentation schématique d'un exemple d'installation de mise en oeuvre d'un procédé selon l'invention avec une opération de dépôt unique.

Dans le cadre de l'invention, ia gaine permet, de manière classique, de protéger l'âme multi-filamentaire et de donner une cohésion aux filaments et, ainsi, de rendre le fil utilisable sur des machines de transformations industrielles.

Dans le cadre de l'invention, la gaine réalisée autour de l'âme multi-filamentaire a également un double rôle : i) obtenir un fil gainé de section circulaire et de diamètre constant et ii) donner son caractère ignifuge au fil. Aussi, le fil réalisé grâce au procédé selon l'invention a une section circulaire qui présente un diamètre constant sur toute la longueur du fil à plus ou moins 10%. C'est-à-dire que chaque valeur de diamètre mesurée appartient à la gamme : valeur moyenne plus ou moins 10%. La valeur moyenne est la moyenne arithmétique de toutes les mesures de diamètre réalisées, notamment avec un appareillage de type MSD25 commercialisé par la société ZUMBACH. De manière préférée, l'âme multi-filamentaire entourée de la zone interne présentera un diamètre moyen de 100 à 400 µm à plus au moins 10% près, et de préférence de 125 à 300 µm à plus au moins 10% près, de manière à obtenir avec la zone externe un fil de diamètre total moyen de 150 à 500 µm à plus au moins 10% près, et de préférence de 200 à 400 µm à plus au moins 10% près.

La forte concentration de l'agent ignifugeant à la périphérie du fil est compatible avec des fils de faible diamètre et des propriétés d'ignifugation importante. De plus, la zone interne de la gaine protège l'âme multi-filamentaire des agressions que pourraient causer la présence de l'agent ignifugeant, étant donné que dans le cadre de l'nvention, ce dernier est principalement localisé dans la zone externe de la gaine.

Comme cela ressort sur la **Figure 1**, le fil **I** réalisé grâce au procédé selon l'invention comporte une âme multi-filamentaire **1** entourée par une gaine comportant deux zones coaxiales : une zone ou couche polymérique interne **2** et une zone ou couche polymérique externe **3** dans laquelle un agent ignifugeant **4** est réparti.

Chacune des deux zones de la gaine (zone interne et externe) sera, de préférence, homogène en dimension et en composition. En particulier, l'agent ignifugeant sera régulièrement réparti dans la matrice polymérique formant la zone externe.

En général, la zone polymérique interne est minoritaire dans la composition de la gaine. Elle représente, de préférence, de 6 à 26% de la masse totale du fil composite (c'est-à-dire âme + gaine) et les quantités de polymère de base et de polymère co-ignifugeant et agent ignifugeant introduit dans le mélange déposé seront ajustées pour obtenir un tel pourcentage.

La concentration en agent ignifugeant dans la zone externe de la gaine polymérique entourant le fil d'âme constitué d'un ensemble de filaments est supérieure à la concentration en agent ignifugeant dans la zone interne, du fait de la migration intervenant dans le procédé selon l'invention. La zone interne de la gaine peut ou non intégrer un agent ignifugeant, en fonction de notamment de la quantité d'agent ignifugeant présente dans le mélange déposé.

Selon une caractéristique préférée, le fil réalisé grâce au procédé selon l'invention (à la fois l'âme et la gaine polymérique) est exempt d'halogène, c'est-à-dire qu'aucun de ses constituants (matériau constitutif de l'âme multi-filamentaire, polymère(s) constitutifs de la gaine, agent(s) ignifugeants)) mis en jeu dans le procédé ne comporte d'atome d'halogène.

Le coeur du fil réalisé selon l'invention, nommé âme multi-filamentaire, se présente sous la forme d'un ensemble de filaments s'étendant selon une direction privilégiée. De telles âmes multi-filamentaires correspondent à des fils multi-filaments couramment disponibles dans le commerce. Dans le cadre de l'invention, on utilisera, de préférence une âme multi-filamentaire présentant un titre de 20 à 150 tex, de préférence de 30 à 60 tex, en fonction de la matière constitutive de l'âme. Bien entendu, on privilégiera les âmes multi-filamentaires en un matériau faiblement combustible. De manière avantageuse, l'âme multi-filamentaire sera en un matériau ne contenant pas d'halogène. De manière préférée pour des raisons de recyclabilité, l'âme multi-filamentaire est en un matériau organique, notamment en un polymère thermoplastique, de préférence, choisi parmi les polyamides, les polyesters (comme le polyéthylène téréphtalate - PET), les polyuréthannes, les polyoléfines (comme les polypropylènes) et les polymères vinyliques (comme l'acétate de vinyle) ainsi que d'autres polymères artificiels comme l'acétate de cellulose, et leurs mélanges. Il n'est cependant pas exclu que l'âme soit en un matériau inorganique, et soit, par exemple, constituée d'un ensemble de filaments de verre. Néanmoins, l'invention est particulièrement appropriée pour l'ignifugation d'âme en un matériau combustible, notamment du type polyester ou polyoléfine.

Dans le cadre de l'invention, pour obtenir la gaine polymérique bicouche selon l'invention, dans laquelle un ou plusieurs agent(s) ignifugeant(s) est(sont) concentré(s) dans la couche externe, comme illustré sur **la** **Figure 1**, l'âme multi-filamentaire est recouverte d'une composition comprenant un mélange de polymères en fusion et au moins un agent ignifugeant qui va permettre le gainage du fil et qui est formulée pour obtenir, lors du refroidissement, une migration de l'agent d'ignifugeant à la périphérie du fil.

De manière préférée, le ou les polymères constitutifs de la gaine seront sans halogène, ce qui exclut donc notamment la famille des PVC utilisés dans les techniques antérieures à base de plastisol. Le ou les polymères constitutifs des zones interne et externe sont, par exemple, choisis parmi les esters des acides acryliques ou méthacryliques, les polymères vinyliques non halogénés, les copolymères éthylène / acétate de vinyle, les polyoléflnes, les copolymères styréniques, les polyuréthannes, les polyamides, les polyesters, les copolyamides, les copolyesters, les oléamides, les érucamides, les silicones et les acétals.

La nature du ou des polymères constitutifs de chacune des deux zones de la gaine sera, en particulier, dépendante du procédé utilisé pour la constitution de ces différentes zones.

Dans le cadre de l'invention, c'est un mélange miscible de polymères en fusion qui est déposé, ledit mélange comprenant au moins un agent ignifugeant, et au moins deux polymères appartenant à des familles chimiques différentes avec l'un des deux polymères (nommé polymère co-ignifugeant) qui présente d'une part une température de transition vitreuse significativement inférieure à celle de l'autre polymère (nommé polymère de base) et d'autre part une température de fusion également significativement inférieure à celle du polymère de base. Par « significativement inférieure », on entend inférieure d'au moins 10°C, et préférentiellement de l'ordre de -20 à -30°C. De préférence, la différence entre la température de fusion du polymère co-ignifugeant et celle du polymère de base appartiendra à la gamme allant de 15 à 50°C, de préférence de 30 à 50°C. Quand la température de fusion ou la température de transition vitreuse mesurée varie dans une gamme de valeur, la différence sera déterminée en prenant les moyennes arithmétiques des mesures, par exemple sur la base de 5 mesures, pour chaque température à comparer. Bien entendu, étant donné qu'un mélange de ces deux polymères en fusion est déposé, le polymère co-ignifugeant présentant la température de fusion la plus basse sera choisi pour ne pas se dégrader à la température de fusion du polymère de base.

Le mélange de polymères déposé est qualifié de mélange miscible de polymères à l'état fondu, c'est-à-dire que le mélange est homogène, et ne présente pas de démixion ou séparation des différents polymères. Par contre, cela ne signifie pas nécessairement que le polymère de base et le polymère co-ignifugeant soient miscibles dans un mélange de ces deux seuls polymères en fusion. Il peut être nécessaire d'ajouter un autre polymère permettant l'obtention d'un mélange miscible.

La nature chimique de ces deux polymères est également choisie pour permettre, lors du refroidissement, le positionnement de l'agent ignifugeant dans la zone externe, c'est-à-dire à la surface du fil final obtenu. En particulier, ils sont choisis, de manière à ce qu'il ne s'établisse pas de liaisons chimiques permanentes entre les deux polymères à l'état fondu. Par « liaisons chimiques permanentes », on désigne des liaisons qui persistent lorsque les polymères sont soumis à un mouvement brownien et qui bloqueraient la mobilité de l'un des polymères par rapport à l'autre. De telles liaisons sont en particulier des liaisons de covalence ou des liaisons de Van der Waals. Ceci n'exclut pas que des liaisons ioniques temporaires puissent s'établir entre les polymères à l'état fondu. Lors du refroidissement du mélange de polymères qui va constituer la gaine, le polymère, qui possède la température de fusion la plus élevée, nommé polymère de base, se figera le premier. L'autre polymère, nommé polymère co-ignifugeant, qui bien que miscible dans le mélange en fusion avec le polymère de base, migrera alors vers l'extérieur, du fait de l'absence de liaisons chimiques permanentes entre les deux polymères à l'état fondu, entrainant avec lui une partie de l'agent ignifugeant. Le polymère co-ignifugeant, se comporte, de préférence, comme un promoteur d'adhésion, qui se fixe, à l'état fondu, à la surface de l'agent ignifugeant. Pour cela, l'agent ignifugeant, lorsque ce dernier est sous forme solide, présentera, de manière avantageuse, une surface spécifique importante, idéalement supérieure à 50 m²/g. De manière préférée également lorsque l'agent ignifugeant sera sous forme solide, l'angle de mouillage formé par le polymère à l'état fondu sur l'agent ignifugeant sera inférieur à 90°.

En général, le polymère de base, dans la gaine finale, se trouvera sous forme cristallisée ou partiellement cristallisée.

Idéalement, le polymère de base aura une masse moléculaire moyenne en nombre Mn comprise entre 10000 et 30000 g/mol, alors que le polymère co-ignifugeant présentera une masse moléculaire moyenne en nombre Mn comprise entre 300 et 1000 g/mol.

Par conséquent, dans le mode de fabrication du fil selon l'invention qui comporte une opération de dépôt unique, le polymère de base formera la zone interne et le polymère co-ignifugeant en mélange avec le polymère de base formera la matrice polymérique de la zone externe de la gaine. Il est bien entendu possible que chacune des zones soit formée d'un mélange de polymères, dont au moins un dans chacune des zones, voire tous, répondent aux conditions énoncées dans le cadre de l'invention. De manière préférée, le ou les polymères de base constitutifs de la zone interne de la gaine seront choisis parmi : les esters des acides acryliques ou méthacryliques, les polymères vinyliques non halogénés, les polyuréthannes, les polyamides, les polyoléfines thermoplastiques, les thermoplastiques élastomères oléfiniques (TPO), les copolymères styréniques de type styrène butadiène (SBR) ou styrène-éthyiène/butylène-styrène (SEBS), les polyesters et les silicones et la matrice polymérique de la zone externe de la gaine sera formée d'au moins un polymère de base identique à celui présent dans la zone interne et d'au moins un polymère co-ignifugeant choisi parmi les copolyamides, copolyesters, polyuréthannes, polyoléfines, oléamides, érucamides et copolymères à base de styrène.

Par ailleurs, au final la zone interne de la gaine pourra contenir une concentration faible en agent ignifugeant mais qui sera toujours inférieure à la concentration en agent ignifugeant dans la zone externe.

On peut considérer que, même dans les cas où la zone interne comporte une quantité d'agent ignifugeant, en général au moins 60% de la masse totale d'agent ignifugeant présent dans la gaine, de préférence au moins 75%, seront dans la zone externe.

La nature du ou des polymères utilisés pour la constitution de la gaine sera également adaptée, en fonction de l'application finale envisagée pour le fil. Par exemple, des polymères présentant une forte reprise d'humidité, tels que les polyamides, seront plutôt utilisés quand le fil est destiné à des applications en intérieur, alors que des polymères non hydrolysables tels que l'éthylène vinyle acétate (EVA) ou les styrènes et leur copolymères, seront privilégiés, pour des applications en extérieur.

Le ou les agents ignifugeants présent(s) utllisé(s) dans le procédé selon l'invention sont, de préférence, sans halogène. En particulier, on pourra utiliser un ou plusieurs agent(s) ignifugeant(s) choisis parmi les agents ignifugeants phosphorés ou azotés, comme les polyphosphates d'ammonium, l'isocyanurate de mélamine, les dérivés de pentaérythritol et de mélamine et les molybdates d'ammonium, en fonction de la nature du ou des polymères présents dans la zone externe de la gaine. Le ou les agents ignifugeants présents peuvent donc être de nature minérale ou organique. De manière connue, ils seront choisis, en fonction de la nature du polymère ou des polymères qui va(vont) constituer la zone externe de la gaine. Dans le cas où la zone externe sera formée d'un polyamide, on privilégiera les agents ignifugeants azotés, comme des isocyanurates de mélamine. De nombreuses compositions de polymères déjà ignifugées sont disponibles dans le commerce et pourront être utilisées en tant que composant du mélange déposé. De telles compositions à base de polyamide sont notamment disponibles chez ADDIPLAST, ALBIS, ou ULTRAPOLYMERS ou ARKEMA, de telles compositions à base d'EVA sont, quant à elles, disponibles chez ARKEMA, ALPHAGARY ou EUROFIND. Il est également possible de préparer les compositions de dépôt en utilisant des polymère(s) et agent(s) ignifugeant(s) vendu(s) séparément qui seront mélangés ou compoundés.

Le ou les agents ignifugeants pourront se présenter sous la forme d'un ou plusieurs composés liquides et/ou d'un ou plusieurs composés solides présentant, de préférence, une faible granulométrie. Par « faible granulométrie », on entend des particules dont la plus grande taille est inférieure à 50 µm. L'agent ignifugeant sera choisi, de manière à être régulièrement réparti dans la formulation de dépôt le contenant. En particulier, s'il s'agit d'un ou plusieurs composés liquides, ces derniers seront solubles ou miscibles dans le mélange de polymères en fusion. S'il s'agit d'un ou plusieurs composés solides, leur faible granulométrie autorisera l'obtention d'une dispersion régulière dans le mélange de polymères en fusion.

Le procédé de constitution des fils selon l'invention consiste à réaliser la gaine avec une seule opération de dépôt, mais à choisir une formulation de dépôt qui permette de faire migrer les molécules ou particules d'agent ignifugeant dans la partie périphérique de la gaine. Un tel dépôt est, de préférence, réalisé avec mise en oeuvre d'une étape de calibration par extrusion d'une gaine sur le fil d'âme et calibrage de la gaine par passage dans une filière. Néanmoins, il est possible de réaliser le recouvrement et la calibration de l'âme textile avec tout procédé adapté bien connu de l'homme de l'art permettant de déposer un mélange de polymère en fusion.

Ce procédé consiste à venir placer, lors de la réalisation de l'enrobage qui constitue également le gainage du fil, les agents ignifugeants à la périphérie du fil composite. Pour ce faire, la formulation utilisée se présentant sous la forme d'un mélange miscible de polymères en fusion comprend les éléments suivants :
- un ou plusieurs polymères de base destiné à conférer les propriétés mécaniques et à garantir la durabilité de la gaine ;
- un ou plusieurs agents ignifugeants formés d'un ou plusieurs composés liquides et/ou d'un ou plusieurs composés solides présentant, de préférence, une faible granulométrie;
- un ou plusieurs polymères co-ignifugeant(s) présentant une température de transition vitreuse et une température de fusion significativement inférieures respectivement à la température de transition vitreuse et à la température de fusion du polymère de base qui va(vont) entraîner au moins une partie de l'agent ignifugeant à la périphérie de la gaine, lors du refroidissement.

L'agent ignifugeant sera régulièrement répartis dans le mélange de polymères en fusion. Cette répartition homogène pourra être obtenue par une opération de mélange, par exemple sous agitation mécanique. La formulation comportant le mélange de polymères à l'état fondu et le ou les agents ignifugeant(s) sélectionné(s) est appliquée sur le fil d'âme multi-filaments par toute technique appropriée qui va permettre à la fois l'enrobage et le gainage de l'âme multi-filamentaire. En particulier, on utilisera une technique qui conduit à l'obtention d'une gaine de de section circulaire et de diamètre constant, comme la technique d'extrusion-gainage. Il est possible de réaliser un préchauffage de l'âme avant l'opération de dépôt.

L'opération de refroidissement de l'enrobage ainsi obtenu permettra le positionnement des charges ou molécules ignifugeantes à la périphérie de ce dernier, c'est-à-dire dans la zone externe du fil final obtenu. Le polymère co-ignifugeant, se comporte comme un promoteur d'adhésion, et se fixera, à l'état fondu, à la surface des charges ou molécules constituant le système ignifugeant Lors du refroidissement de la gaine, le polymère de base, qui possède la température de fusion la plus élevée, se figera le premier. Le polymère co-ignifugeant, qui ne présente pas de liaisons chimiques permanentes avec le polymère de base à l'état fondu, ne sera donc pas retenu par des liaisons chimiques et migrera vers l'extérieur, entrainant avec lui les charges ignifugeantes qu'il enrobe. Lorsque la température du fil composite sera inférieure à la température de transition vitreuse du polymère de base ou à la température de fusion du polymère co-ignifugeant, la migration du polymère co-ignifugeant ne pourra plus se poursuivre et la structure sera figée. Le fil obtenu sera alors conforme à la **Figure 1****.** Il est donc important d'avoir une parfaite maîtrise de la cinétique de refroidissement du fil. De manière avantageuse, le refroidissement du fil sera effectué avec un palier à une température inférieure à la température de transition vitreuse du polymère de base mais supérieure à celle du polymère co-ignifugeant. De préférence, ce palier interviendra rapidement dès le début du refroidissement, notamment moins de 20 s, de préférence moins de 10 s, et plus préférentiellement moins de 5 s après le début du refroidissement et/ou durera de 1 à 10 s. Pour cela, les deux modes opératoires ci-après peuvent, par exemple, être retenus :
- L'utilisation de dispositifs de refroidissement successifs, tels que des bacs contenant de l'eau ou un autre fluide caloporteur ou des chambres à atmosphère contrôlée : le premier bac permet de réaliser une trempe du fil extrudé et de ramener, en quelques secondes (idéalement < 5s), sa température à une température inférieure à la température de transition vitreuse du polymère de base mais supérieure à celle du polymère co-ignifugeant Le deuxième bac permet de maintenir cette température pendant quelques secondes (idéalement > 10s). Il y a alors migration du polymère co-ignifugeant sur la zone périphérique du fil composite. Cette solution est à retenir lorsque le polymère de base et le polymère co-ignifugeant possède des températures de fusion et de transition vitreuse relativement proches (différence inférieur à 20°C).
- L'utilisation d'un seul dispositif de refroidissement tel que défini ci-dessus, qui permet de réaliser une trempe du fil composite et de porter sa température en quelques secondes à une valeur inférieure à la température de transition vitreuse du polymère de base mais largement supérieure à la température de transition vitreuse du polymère co-ignifugeant. Par largement supérieure, on entend supérieure d'au moins 20°C à la température de transition vitreuse du polymère co-ignifugeant Cette solution est privilégiée lorsque le polymère de base et le polymère co-ignifugeant possède des températures de transition vitreuse différente d'au moins 20°C.

Au final, la zone externe sera donc composée d'au moins 3 composants : un polymère de base, un polymère co-ignifugeant et un agent ignifugeant.

A titre d'exemples de polymère pouvant être utilisé en tant que polymère de base, on peut citer : les esters des acides acryliques ou méthacryliques, les polymères vinyliques non halogénés, les polyuréthannes, les polyamides, les polyoléfines thermoplastiques, les thermoplastiques élastomères oléfiniques (TPO), les copolymères styréniques de type styrène butadiène (SBR) ou styrène-éthylène/butylène-styrène (SEBS), les polyesters et les silicones.

A titre d'exemple de polymère pouvant être utilisé en tant que polymère co-ignifugeant, on peut citer : les copolyamides, copolyesters, polyuréthannes, polyoléfines, oléamides et érucamides, ainsi que des copolymères à base de styrène.

Bien entendu, le couple polymère de base/polymère co-ignifugeant sera choisi de manière à répondre aux conditions suivantes :
- ils doivent être capables à l'état fondu de former un mélange miscible, éventuellement par combinaison avec un autre polymère. En effet, si lorsqu'ils sont seuls le polymère de base et le polymère co-ignifugeant à l'état fondu ne sont pas miscibles, un mélange miscible pourra être obtenu par ajout d'un autre polymère miscible indépendamment avec chacun des deux. Il est ainsi possible de rendre miscibles à l'état fondu des mélanges polyamide / polyester en utilisant des hot-melts de copolyamide comme compatibilisant de ces deux polymères. De même, il est envisageable d'utiliser des polymères silanisés pour rendre compatibles des mélanges de polyamides et de polyurétannes ;
- Ils ne doivent pas présenter de liaisons chimiques permanentes à l'état fondu ;
- le polymère co-ignifugeant, doit avoir une température de transition vitreuse significativement inférieure à celle du polymère de base, et également une température de fusion significativement inférieure à celle du polymère de base.

A titre d'exemple de matière polymérique pouvant être utilisées dans le procédé selon l'invention, on peut citer les mélanges suivants :
- Exemple 1 :
   ∘ Polymère de base : Polyamide 6 (60 part en poids),
   ∘ Polymère co-ignifugeant : Copolyester (30 part en poids),
   ∘ Compatibilisant : co-polyamide (10 parts en poids).
- Exemple 2 :
   ∘ Polymère de base : polyoléfine (60 part en poids),
   ∘ Polymère co-ignifugeant : copolymère styrène / butadiène / styrène (20 parts en poids),
   ∘ Compatibilisant : ter-polymère éthylène / ester acrylique / anhydride maléique (20 parts en poids).

L'étape de refroidissement pourra être réalisée en faisant passer le fil dans une zone de refroidissement, notamment maintenue à une température appartenant à la gamme allant de 3 à 25 °C. Les techniques classiques de refroidissement utilisées dans tout procédé d'enduction, extrusion, dépôt hot-melt, et d'ailleurs également mises en oeuvre après les deux opérations de dépôts du procédé en deux étapes, pourront être utilisées.

De manière préférée, la zone externe ne sera pas obtenue par dépôt d'une dispersion de polymère sous forme de plastisol ou sous forme de dispersion aqueuse. La voie plastisol ne sera pas retenue, car elle nécessite l'utilisation de plastifiant(s) qui sont des composés de faible masse moléculaire, qui vont migrer et exsuder à la surface des fils, conduisant à un toucher gras. De manière avantageuse, la voie dispersion aqueuse ne sera pas non plus retenue, car elle ne permet pas l'obtention d'une gaine continue au niveau de la zone externe qui est la garante de la protection du fil d'âme des agressions du milieu extérieur. De manière avantageuse, le procédé selon l'invention n'utilise donc ni plastisol, ni plastifiant, de sorte que la gaine contient ni plastisol, ni plastifiant.

Les différentes étapes du procédé selon l'invention pourront être effectuées en continu et conduire à des grandes longueurs de fil. Les fils obtenus à l'issue du procédé selon l'invention pourront être enroulés sous la forme de bobine, dans l'attente d'être utilisés.

Dans le cadre de l'invention, le fil composite proposé peut être sans halogène et est obtenu par gainage d'un fil d'âme multi-filamentaire avec un enrobage comprenant au moins deux zones successives de composition différente :
- une zone interne positionnée sur le fil d'âme et conduisant à l'obtention d'un fil de section circulaire et de diamètre constant,
- une zone externe constituée d'une enveloppe ignifugée homogène en composition et en épaisseur déposée sur la zone interne.

Les fils proposés dans le cadre de l'invention étant destinés à la réalisation de surfaces textiles pour la protection solaire, les différents composants utilisés pour réaliser les fils selon l'invention seront choisis pour posséder l'ensemble des caractéristiques techniques des produits destinés à cet usage, et notamment une résistance aux UV mesurée par des tests de vieillissement artificiel au XENOTEST selon la norme NF EN ISO 105B02, une résistance aux salissures et une aptitude au nettoyage, les propriétés mécaniques nécessaires pour la réalisation de textiles pour store, et une résistance aux intempéries, à la chaleur et au froid en particulier lorsque le fil est destiné à des applications extérieures.

Le procédé selon l'invention pourra conduire à des fils présentant un niveau d'ignifugation élevé du type M1 selon la norme NFP92507 ou B1 selon la norme DIN 4102.

Les fils ignifugés gainés obtenus grâce au procédé selon l'invention pourront être utilisés pour la constitution de textiles destinés à la protection solaire, choisis parmi les tissus, les grilles tissées et non tissées et les tricots constitués au moins en partie, voire totalement, de fils conformes à l'invention.

Le fil ignifugé obtenu grâce au procédé selon l'invention pourra être utilisé pour la constitution de textiles adaptés à la protection solaire, notamment pour la fabrication de stores. Pour cela, le fil obtenu grâce au procédé selon l'invention sera tissé, entrecroisé, tricoté, ou collé selon l'architecture sélectionné, par toute technique appropriée bien connue de l'homme du métier. Des tissus, grilles ou tricot, constitués avec des fils obtenus grâce au procédé l'invention et présentant un faible facteur d'ouverture, notamment de l'ordre de 0 à 15%, et de préférence compris entre 3 et 10%, présenteront les propriétés requises, notamment en termes de protection solaire et résistance au feu. De tels textiles pourront être destinés à être positionnés en intérieur ou en extérieur. Les fils selon l'invention permettent de réaliser des textiles dont la performance de l'ignifugation correspond à un classement de type M1 selon la norme française NFP92507 et de type B1 selon la norme allemande DIN 4102.

Les exemples ci-après permettent d'illustrer l'invention, mais n'ont aucun caractère limitatif.

### EXEMPLE 1- PROCEDE AVEC ETAPE DE DEPOT UNIQUE

Un exemple de fil composite selon l'invention est décrit ci-dessous :
- âme multi-filamentaire : fil PET 2x167 dtex S120 (diamètre moyen : 210 µm) traité non feu. (référence commerciale : TREVIRA 691 G de TREVIRA) ;
- polymère de base et charges ignifugeantes : Polyamide 6 ignifugé type V0 (référence commerciale : VAMPAMID PA6 0024 V0 de VAMP TECH) - représente 60% en poids de la gaine. (température de fusion : 245 - 265 °C - Tg : 50 - 60°C) ;
- polymère co-ignifugeant : co-polyester (référence commerciale : GRILTEX 2132 E d'EMS division GRILTEX) - représente 20% en poids de la gaine (température de fusion : 110 - 120°C - Tg : 18 -20°C) ;
- polymère utilisé pour obtenir un mélange miscible : oligomère de copolyamide (référence commerciale : GRILTEX D 1549 A d'EMS division GRILTEX) - représente 20% en poids de la gaine (température de fusion : 115 -145 °C - Tg : 18 - 30°C).

Le procédé de fabrication utilisé est schématisé **Figure 2** : le fil **1** constituant l'âme multi-filamentaire est dévidé d'une bobine **10**, pour passer dans une zone de préchauffage **20**, avant d'atteindre un dispositif d'extrusion gainage **30** se terminant par une filière, d'où il sort pour être dirigé vers une zone de refroidissement **40**, pour obtenir un fil **I** selon l'invention qui pourra être stocké après enroulement sous la forme d'une bobine **50.**

### Conditions opératoires :

- Préchauffage du fil : 90°C
- Températures d'extrusion :

| Zone d'alimentation | Corps du dispositif d'extrusion | Filière |
|---|---|---|
| 180°C | 200 à 220°C | 245°C |

- Pression matière : 5 bars
- Température de refroidissement : 30 °C
- Tension de bobinage : 150g /fil
- Vitesse de gainage 400 m/mn
- Diamètre moyen du fil obtenu au final : 350µm

Des surfaces textiles réalisées avec ce fil par tricotage ou tissage (natté 18/18) ont conduit à des produits classés M1 selon la norme NFP 92507 et B1 selon la norme DIN 4102/1.

### EXEMPLE 2 - PROCEDE AVEC ETAPE DE DEPOT UNIQUE

Un autre exemple de fil composite selon l'invention est décrit ci-dessous :
- âme multi-filamentaire : fil polypropylène (PP) 300 dtex S120 (diamètre moyen : 210 µm) traité non feu (référence commerciale : PP Yarn 300 Tangle de PONSA),
- polymère de base et charges ignifugeantes : copolymère éthylène-acétate de vinyle (EVA) ignifugé type V0 (référence commerciale : MEGOLON HF1876 d'ALPHAGARY) - représente 60% en poids de la gaine. (température de fusion : 165°C - 175 °C - Tg : 80 - 90°C),
- polymère co-ignifugeant SEBS (référence commerciale : Lifoflex 50 d'HEXPOL) - représente 20% en poids de la gaine (température de fusion : 125 -160 °C - Tg des blocs : -40 - 0°C),
- polymère utilisé pour obtenir un mélange miscible : ter-polymère éthylène-anhydride maléique-ester d'acide acrylique (référence commerciale : LOTADER 8200 d'ARKEMA) - représente 20% en poids de la gaine (température de fusion : 100 - 115°C - Tg : 40 - 60°C).

Le procédé de fabrication utilisé est schématisé **Figure 2**, comme pour l'exemple 1.

### Conditions opératoires :

- Préchauffage du fil : 80°C
- Températures d'extrusion :

| Zone d'alimentation | Corps du dispositif d'extrusion | Filière |
|---|---|---|
| 145°C | 145 à 175°C | 195°C |

- Pression matière : 5 bars
- Température de refroidissement : 12°C
- Tension de bobinage : 150g /fil
- Vitesse de gainage 400 m/mn
- Diamètre moyen du fil obtenu au final : 350µm

Des surfaces textiles réalisées avec ce fil par tricotage ou tissage (natté 18/18) ont conduit à des produits classés M1 selon la norme NFP 92507 et B1 selon la norme DIN 4102/1.

## Revendications

1. Procédé de fabrication d'un fil (**I**) constitué d'une âme (**1**) multi-filamentaire enrobée d'une gaine polymérique, ladite gaine comportant deux zones polymériques successives coaxiales (**2**, **3**), nommées zone interne (**2**) et zone externe (**3**), la zone externe (**3**) incorporant au moins un agent ignifugeant (**4**), la concentration en agent ignifugeant (**4**) dans la zone externe (**3**) étant supérieure à la concentration en agent ignifugeant (**4**) dans la zone interne (**2**), **caractérisé en ce que** la gaine est réalisée par dépôt, sur l'âme (**1**) multi-filamentaire, d'un mélange miscible de polymères en fusion comprenant :
- ledit au moins un agent ignifugeant (**4**), et
- au moins deux polymères qui n'établissent pas, à l'état fondu, de liaisons chimiques permanentes entre eux, avec l'un des deux polymères, nommé polymère co-ignifugeant, qui présente d'une part une température de transition vitreuse inférieure d'au moins 10°C à celle de l'autre polymère, nommé polymère de base, et d'autre part une température de fusion également inférieure d'au moins 10°C à celle du polymère de base,
ledit dépôt étant suivi d'une étape de refroidissement lors de laquelle le polymère de base se fige le premier et le polymère co-ignifugeant migre vers l'extérieur, entrainant avec lui au moins une partie de l'agent ignifugeant (**4**).

2. Procédé selon la revendication 1 **caractérisé en ce que** le fil (**I**) fabriqué est exempt d'halogène.

3. Procédé selon la revendication 1 ou 2 **caractérisé en ce que** le refroidissement du fil (**I**) est effectué avec un palier à une température inférieure à la température de transition vitreuse du polymère de base, mais supérieure à celle du polymère co-ignifugeant.

4. Procédé selon la revendication 1, 2 ou 3 **caractérisé en ce que** le dépôt est réalisé avec mise en oeuvre d'une étape de calibration par extrusion d'une gaine sur le fil d'âme (**1**) et calibrage de la gaine par passage dans une filière.

5. Procédé selon l'une quelconque des revendications 1 à 4 **caractérisé en ce que** le ou les polymères de base est(sont) choisi(s) parmi les esters des acides acryliques ou méthacryliques, les polymères vinyliques non halogénés, les polyuréthannes, les polyamides, les polyoléfines thermoplastiques, les thermoplastiques élastomères oléfiniques (TPO), les copolymères styréniques, de type styrène butadiène ou styrène-éthylène/butylène-styrène, les polyesters et les silicones et le ou les polymères co-ignifugeant(s) est(sont) choisis parmi les copolyamides, copolyesters, polyuréthannes, polyoléfines, oléamides, érucamides et copolymères à base de styrène.

6. Procédé selon l'une quelconque des revendications 1 à 5 **caractérisé en ce que** la différence entre la température de fusion du polymère co-ignifugeant et celle du polymère de base appartient à la gamme allant de 15 à 50°C, de préférence à la gamme allant de 30 à 50°C.

7. Procédé selon l'une quelconque des revendications 1 à 6 **caractérisé en ce que**, dans le fil (**I**) fabriqué, la gaine représente de 40 à 80% en masse, et de préférence de 50 à 70% en masse, de la masse totale du fil (**I**).

8. Procédé selon l'une quelconque des revendications 1 à 7 **caractérisé en ce que**, dans le fil (**I**) fabriqué, la zone externe (**3**) comprend une quantité d'agent ignifugeant (**4**) correspondant à un % massique de 15 à 50%, de préférence de 20 à 30%, de la masse totale de la gaine.

9. Procédé selon l'une quelconque des revendications 1 à 8 **caractérisé en ce que** le fil (**I**) fabriqué présente un diamètre moyen appartenant à la gamme allant 150±10% à 500±10% µm, de préférence à la gamme allant de 200±10% à 400±10% µm.

10. Procédé selon l'une quelconque des revendications 1 à 9 **caractérisé en ce que** le fil (**I**) fabriqué est de section circulaire et présente un diamètre constant sur toute la longueur du fil (**I**) à plus ou moins 10% près.

11. Procédé selon l'une quelconque des revendications 1 à 10 **caractérisé en ce que**, dans le fil (**I**) fabriqué, au moins 60%, de préférence au moins 75%, de la masse totale d'agent ignifugeant (**4**) présent dans la gaine, se trouvent dans la zone externe (**3**).

12. Procédé selon l'une quelconque des revendications 1 à 11 **caractérisé en ce que**, dans le fil (**I**) fabriqué, l'agent ignifugeant (**4**) est régulièrement réparti dans la matrice polymérique formant la zone externe (**3**).

13. Procédé selon l'une quelconque des revendications 1 à 12 **caractérisé en ce que**, dans le fil (**I**) fabriqué, la zone interne (**2**) de la gaine est formée d'un ou plusieurs polymères de base choisi(s) parmi : les esters des acides acryliques ou méthacryliques, les polymères vinyliques non halogénés, les polyuréthannes, les polyamides, les polyoléfines thermoplastiques, les thermoplastiques élastomères oléfiniques (TPO), les copolymères styréniques, de type styrène butadiène ou styrène-éthylène/butylène-styrène, les polyesters et les silicones et la matrice polymérique de la zone externe (**3**) de la gaine est formée d'au moins un polymère de base identique à celui présent dans la zone interne et d'au moins un polymère co-ignifugeant choisi parmi les copolyamides, copolyesters, polyuréthannes, polyoléfines, oléamides, érucamides, et copolymères à base de styrène.

14. Procédé selon l'une quelconque des revendications 1 à 13 **caractérisé en ce que** l'âme (**1**) multi-filamentaire est en un polymère thermoplastique, de préférence, choisi parmi les polyamides, les polyesters, les polyuréthannes, les polyoléfines, les polymères vinyliques, et l'acétate de cellulose, ou en un mélange de tels polymères.

15. Procédé selon l'une quelconque des revendications 1 à 14 **caractérisé en ce que** l'agent ignifugeant (**4**) est choisi parmi les agents ignifugeants (**4**) phosphorés ou azotés, et, en particulier, parmi les polyphosphates d'ammonium, l'isocyanurate de mélamine, les dérivés de pentaérythritol et de mélamine et les molybdates d'ammonium.

## Patentansprüche

1. Verfahren zur Herstellung eines Garns (I), das aus einem Multifilamentkern (1) besteht, der mit einem polymeren Mantel überzogen ist, wobei der Mantel zwei koaxial aufeinander folgende Polymerzonen (2, 3) umfasst, die als innere Zone (2) und äußere Zone (3) bezeichnet werden, wobei die äußere Zone (3) mindestens ein Flammschutzmittel (4) beinhaltet, wobei die Konzentration des Flammschutzmittels (4) in der äußeren Zone (3) höher ist als die Konzentration des Flammschutzmittels (4) in der inneren Zone (2), **dadurch gekennzeichnet, dass** der Mantel hergestellt wird, indem auf dem Multifilamentkern (1) eine mischbare Mischung von Polymerschmelzen aufgebracht wird, umfassend:
- das mindestens eine Flammschutzmittel (4) und
- mindestens zwei Polymere, die im geschmolzenen Zustand keine dauerhaften chemischen Bindungen untereinander eingehen, wobei eines der beiden Polymere, das als co-flammhemmendes Polymer bezeichnet wird, einerseits eine Glasübergangstemperatur aufweist, die um mindestens 10°C niedriger ist als die des anderen Polymers, das als Basispolymer bezeichnet wird, und andererseits eine Schmelztemperatur aufweist, die ebenfalls um mindestens 10°C niedriger ist als die des Basispolymers,
wobei auf die Aufbringung ein Abkühlungsschritt folgt, bei dem das Basispolymer zuerst erstarrt und das co-flammhemmende Polymer nach außen wandert, wobei es mindestens einen Teil des Flammschutzmittels (4) mit sich führt.

2. Verfahren gemäß Anspruch 1, **dadurch gekennzeichnet, dass** das hergestellte Garn (I) halogenfrei ist.

3. Verfahren gemäß Anspruch 1 oder 2, **dadurch gekennzeichnet, dass** die Abkühlung des Garns (I) mit einem Lager bei einer Temperatur durchgeführt wird, die niedriger als die Glasübergangstemperatur des Basispolymers, aber höher als die des co-flammhemmenden Polymers ist.

4. Verfahren gemäß Anspruch 1, 2 oder 3, **dadurch gekennzeichnet, dass** die Aufbringung mittels eines Kalibrierschrittes durch Extrudieren eines Mantels auf den Kernfaden (1) und Kalibrieren des Mantels durch Führen in eine Düse durchgeführt wird.

5. Verfahren gemäß einem der Ansprüche 1 bis 4, **dadurch gekennzeichnet, dass** das oder die Basispolymer(e) ausgewählt wird (werden) aus Acryl- oder Methacrylsäureestern, halogenfreien Vinylpolymeren, Polyurethanen, Polyamiden, thermoplastischen Polyolefinen, thermoplastischen Elastomeren auf Olefinbasis (TPO), Styrolcopolymeren vom Typ Styrol-Butadien oder Styrol-Ethylen/Butylen-Styrol, Polyestern und Silikonen, und das oder die co-flammhemmenden Polymer(e) ausgewählt wird (werden) aus Copolyamiden, Copolyestern, Polyurethanen, Polyolefinen, Oleamiden, Erukamiden und Copolymeren auf Styrolbasis.

6. Verfahren gemäß einem der Ansprüche 1 bis 5, **dadurch gekennzeichnet, dass** die Differenz zwischen der Schmelztemperatur des co-flammhemmenden Polymers und der des Basispolymers in den Bereich von 15 bis 50 °C, bevorzugt in den Bereich von 30 bis 50 °C, fällt.

7. Verfahren gemäß einem der Ansprüche 1 bis 6, **dadurch gekennzeichnet, dass** der Mantel in dem hergestellten Garn (I) 40 bis 80 Masse-%, bevorzugt 50 bis 70 Masse-%, der Gesamtmasse des Garnes (I) ausmacht.

8. Verfahren gemäß einem der Ansprüche 1 bis 7, **dadurch gekennzeichnet, dass** die äußere Zone (3) des hergestellten Garnes (I) eine Menge an Flammschutzmittel (4) umfasst, die einem Masseanteil von 15 bis 50 %, bevorzugt 20 bis 30 %, der Gesamtmasse des Mantels entspricht.

9. Verfahren gemäß einem der Ansprüche 1 bis 8, **dadurch gekennzeichnet, dass** das hergestellte Garn (I) einen mittleren Durchmesser im Bereich von 150 ± 10 % bis 500 ± 10 % µm, bevorzugt im Bereich von 200 ± 10 % bis 400 ± 10 % µm, aufweist.

10. Verfahren gemäß einem der Ansprüche 1 bis 9, **dadurch gekennzeichnet, dass** das hergestellte Garn (I) einen kreisrunden Querschnitt und einen konstanten Durchmesser über die gesamte Länge des Garnes (I) aufweist, plus/minus ca. 10 %.

11. Verfahren gemäß einem der Ansprüche 1 bis 10, **dadurch gekennzeichnet, dass** in dem hergestellten Garn (I) mindestens 60 %, bevorzugt mindestens 75 % der Gesamtmasse des im Mantel vorhandenen Flammschutzmittels (4) sich in der äußeren Zone (3) befinden.

12. Verfahren gemäß einem der Ansprüche 1 bis 11, **dadurch gekennzeichnet, dass** in dem hergestellten Garn (I) das Flammschutzmittel (4) in der die äußere Zone (3) bildenden Polymermatrix gleichmäßig verteilt ist.

13. Verfahren gemäß einem der Ansprüche 1 bis 12, **dadurch gekennzeichnet, dass** in dem hergestellten Garn (I) die innere Zone (2) des Mantels aus einem oder mehreren Basispolymeren gebildet wird, ausgewählt aus: Acryl- oder Methacrylsäureestern, halogenfreien Vinylpolymeren, Polyurethanen, Polyamiden, thermoplastischen Polyolefinen, thermoplastischen Elastomeren auf Olefinbasis (TPO), Styrolcopolymeren vom Typ Styrol-Butadien oder Styrol-Ethylen/Butylen-Styrol, Polyestern und Silikonen, und die Polymermatrix der äußeren Zone (3) des Mantels aus mindestens einem Basispolymer, das mit dem im inneren Bereich vorhandenen identisch ist, und mindestens einem co-flammhemmenden Polymer gebildet ist, das ausgewählt ist aus Copolyamiden, Copolyestern, Polyurethanen, Polyolefinen, Oleamiden, Erukamiden und Copolymeren auf Styrolbasis.

14. Verfahren gemäß einem der Ansprüche 1 bis 13, **dadurch gekennzeichnet**, das der Multifilamentkern (1) aus einem thermoplastischen Polymer, bevorzugt ausgewählt aus Polyamiden, Polyestern, Polyurethanen, Polyolefinen, Vinylpolymeren und Celluloseacetat, oder einer Mischung solcher Polymere besteht.

15. Verfahren gemäß einem der Ansprüche 1 bis 14, **dadurch gekennzeichnet, dass** das Flammschutzmittel (4) ausgewählt ist aus phosphor- oder stickstoffhaltigen Flammschutzmitteln (4), und insbesondere aus Ammoniumpolyphosphaten, Melaminisocyanurat, Pentaerythritol- und Melaminderivaten sowie Ammoniummolybdaten.

## Claims

1. A method of fabricating a yarn (I) constituted by a multi-filament core (1) coated in a polymer sheath, said sheath comprising two coaxial polymer zones (2, 3) in succession, referred to as an inner zone (2) and an outer zone (3), the outer zone (3) incorporating at least one flame-retarding agent (4), the concentration of the flame-retarding agent (4) in the outer zone (3) being greater than the concentration of the flame-retarding agent (4) in the inner zone (2), **characterized in that** the sheath is made by depositing a miscible mixture of molten polymers on the multi-filament core (1), the mixture comprising:
* said at least one flame-retarding agent (4); and
* at least two polymers that, in the molten state, do not establish mutual permanent chemical bonds, with one of the polymers, referred to as the co-flame-retarding polymer, presenting both a glass transition temperature that is at least 10°C less than the glass transition temperature of the other polymer, referred to as the base polymer, and also a melting temperature that is likewise at least 10°C less than the melting temperature of the base polymer;
said deposition being followed by a cooling step during which the base polymer freezes first and the co-flame-retarding polymer migrates outwards entraining at least a fraction of the flame-retarding agent (4) therewith.

2. A method according to claim 1 **characterized in that** the fabricated yarn (I) is halogen-free.

3. A method according to claim 1 or 2, **characterized in that** the yarn (I) is cooled with a plateau at a temperature lower than the glass transition temperature of the base polymer but higher than the glass transition temperature of the co-flame-retarding polymer.

4. A method according to claim 1, 2 or 3, **characterized in that** the deposition is performed with a step of calibration by extruding a sheath on the yarn core (1) and calibrating the sheath by passing through a die.

5. A method according to anyone of claims 1 to 4, **characterized in that** the base polymer(s) is (are) selected from acrylic or methacrylic acid esters; non-halogenated vinyl polymers; polyurethanes; polyamides; thermoplastic polyolefins; thermoplastic olefin (TPO) elastomers; styrene copolymers of the styrene butadiene or styrene ethylene butylene styrene type; polyesters; and silicones; and the co-flame-retarding polymer(s) is (are) selected from copolyamides; copolyesters; polyurethanes; polyolefins; oleamides; erucamides; and styrene-based copolymers.

6. A method according to anyone of claims 1 to 5, **characterized in that** the difference between the melting temperature of the co-flame-retarding polymer and the melting temperature of the base polymer lies in the range 15° C. to 50° C., preferably in the range 30° C. to 50° C.

7. A method according to anyone of claims 1 to 6, **characterized in that**, in the fabricated yarn (I), the sheath constitutes 40% to 80% by weight and preferably 50% to 70% by weight of the total weight of the yarn (I).

8. A method according to anyone of claims 1 to 7, **characterized in that**, in the fabricated yarn (I), the outer zone (3) contains a quantity of flame-retarding agent (4) that corresponds to 15 wt % to 50 wt %, preferably to 20 wt % to 30 wt %, relative to the total weight of the sheath.

9. A method according to anyone of claims 1 to 8, **characterized in that** the fabricated yarn (I) presents a mean diameter lying in the range 150±10% to 500±10% µm, preferably in the range 200±10% to 400±10% µm.

10. A method according to anyone of claims 1 to 9, **characterized in that** the fabricated yarn (I) is circular in section and presents a constant diameter over the entire length of the yarn (I) to within plus or minus 10%.

11. A method according to anyone of claims 1 to 10, **characterized in that**, in the fabricated yarn (I), at least 60%, and preferably at least 75%, of the total weight of the flame-retarding agent (4) present in the sheath lies in the outer zone (3).

12. A method according to anyone of claims 1 to 11, **characterized in that**, in the fabricated yarn (I), the flame-retarding agent (4) is distributed regularly in the polymer matrix forming the outer zone (3).

13. A method according to anyone of claims 1 to 12, **characterized in that**, in the fabricated yarn (I), the inner zone (2) of the sheath is made of one or more base polymers selected from: acrylic or methacrylic acid esters; non-halogenated vinyl polymers; polyurethanes; polyamides; thermoplastic polyolefins; thermoplastic olefin (TPO) elastomers; styrene copolymers of the styrene butadiene or styrene ethylene butylene styrene type; polyesters; and silicones; and the polymer matrix of the outer zone (3) of the sheath is formed by at least one base polymer identical to that present in the inner zone and by at least one co-flame-retarding polymer selected from: copolyamides; copolyesters; polyurethanes; polyolefins; oleamides; erucamides; and styrene-based copolymers.

14. A method according to anyone of claims 1 to 13, **characterized in that** the multi-filament core (1) is made of at least one thermoplastic polymer, preferably selected from polyamides, polyesters, polyurethanes, polyolefins, vinyl polymers, and cellulose acetate, or a mixture of such polymers.

15. A method according to anyone of claims 1 to 14, **characterized in that** the flame-retarding agent (4) is selected from phosphorous-containing or nitrogen-containing flame-retarding agents (4), and in particular from ammonium polyphosphates, melamine isocyanurate, derivatives of pentaerythritol and of melamine, and ammonium molybdates.
